# EUROPÄISCHE PATENTSCHRIFT

(11) **EP 0 271 580 B1**
(45) Veröffentlichungstag und Bekanntmachung des Hinweises auf die Patenterteilung: **23.01.1991**
(21) Anmeldenummer: 86906033.5
(22) Anmeldetag: 20.06.1986
(51) Int. Cl.: C21C 5/44, F27D 1/16

(54) **VERFAHREN ZUM REPARATURSPRITZEN EINER METALLURGISCHEN ANLAGE**
METHOD OF TORCH GUNITING OF METALLURGICAL PLANT
PROCEDE DE REVETEMENT PAR PROJECTION AU CHALUMEAU D'INSTALLATIONS METALLURGIQUES

(43) Veröffentlichungstag der Anmeldung: 22.06.1988
(73) Patentinhaber: VSESOJUZNY GOSUDARSTVENNY INSTITUT NAUCHNO-ISSLEDOVATELSKIKH I PROEKTNYKH RABOT OGNEUPORNOI PROMYSHLENNOSTI, Leningrad, 199034 (SU)
(72) Erfinder: MALAKHOV, Mikhail Vasilievich, Moscow, 117437 (SU); IVODITOV, Albert Nikolaevich, Vologodskaya obl., Cherepovets, 162606 (SU); ZHAVORONKOV, Jury Ivanovich, Vologodskaya obl., Cherepovets, 162622 (SU); BREIDO, Viktor Albertovich, Leningrad, 195252 (SU); JUZEFOVSKY, Izrail Abramovich, Leningrad, 194036 (SU); TSIBIN, Igor Pavlovich, Leningrad, 199155 (SU); SHERSHNEV, Alexandr Alexandrovich, Leningrad, 192071 (SU); CHEMERIS, Oleg Nikolaevich, Donetsk, 340119 (SU); CHERNOVA, Nina Pavlovna, Vologodskaya obl., Cherepovets, 162614 (SU); BADAKH, Vyacheslav Fedorovich, Leningrad, 199053 (SU)
(74) Vertreter: Hoffmann, Klaus, Dr. rer. nat.
(86) Internationale Anmeldenummer: SU8600062
(87) Internationale Veröffentlichungsnummer: WO8707914

(56) Entgegenhaltungen:
- EP-A- 0 052 821
- SU-A- 334 464
- SU-A- 381 687
- SU-A- 768 819

## Beschreibung

### Gebiet der Technik

Die vorliegende Erfindung bezieht sich auf die metallurgische Industrie und betrifft insbesondere Verfahren zum Flammentorkretieren eines metallurgischen Aggregats.

### Zugrundeliegender Stand der Technik

Es ist ein Verfahren zum Torkretieren der feuerfesten Auskleidung eines metallurgischen Aggregats bekannt bei dem eine Torkretmasse in einem Flammenstrahl über eine Düse auf die feuerfeste Auskleidung gerichtet und zwischen der Düse und der feuerfesten Auskleidung ein elektrisches Gleichfeld erzeugt wird (Urhebverscheinschrift Nr. 334464, erteilt in der UdSSR und veröffentlicht am 30.03.82 im Bulletin "Entdeckungen, Erfindungen, Gebrauchsmuster und warenzeichen", Nr. 12).

Bei der Ausführung der Reparaturarbeiten nach diesem Verfahren werden die Teilchen in der Torkretflamme mit gleicharäger Ladungen geladen und bei der Herstellung des Überzugs treten die Abstoßungskräfte der gleichnamigen Ladungen teilweise in Wirkung, was zu einer geringeren Dichte des Torkretüberzugs im Vergleich zur feuerfesten Grundauskleidung und folglich zu einer geringeren Haltbarkeit des Torkretüberzugs führt.

Eine Flammspritzvorrichtung mit Raketen beschleunigern ist dies EP-A-0052821 bekannt.

Es ist ebenfalls ein Verfahren zum Flammentorkretieren der Auskleidung eines metallurgischen Aggregats bekannt, bei dem auf due feuerfeste Auskleidung eine aus Forkretmasse, Brennstoff und Sauerstoff bestehende Torkretflamme gerichtet wird, und auf die Torkretflamme gleichzeitig mit einem energetischen Wellenfeld mit einer Schwingungsfrequenz von 1,0 bis 20 kHz eingewirkt wird.

Das energetische Wellenfeld pflanzt sich im gesamten Innenvolumen des Aggregats fort und wirkt auf die dort befindliche Torkretflamme ein (Urheberscheinschrift Nr. 768819, erteil in der UdSSR und veröffentlicht am 07.10.80 im Bulletin "Entdeckungen, Erfindungen, Gebrauchsmuster und Warenzeichnen", Nr. 37).

Bei diesem Torkretierverfahren verteilt sich die Wellenenergie des Feldes auf das gesamte Innenvolumen des Aggregats und auf die Torkretflamme wirkt eine verhältsnismäßig kleiner Teil derselben ein. Infolge einer niedrigen Feldintensität in der Torkretflamme verlaufen die Verbrennungs- und Wärmeaustauschprozesse in dieser nicht intensiv genug wodurch die Brennstoffteilchen während der Flugzeit nicht vollständig verbrennen, in den aufzutragenden Überzug eindringen und auf seiner Overfläche bzw. in diesem nachbrennen, was seinerseits zu einer erhöhten Porigkeit des Torkretüberzugs und also Folge zu seiner geringeren Haltbarkeit führt. Eine Vergrößerung der Leistung der Quelle des energeritschen Feldes auf einen Wert, bei dem die Intensivierung ausreichend hoch ist, ist infolge einer schädlichen Feldeinwirkung auf das Aggregat und das Bedienungspersonal unmöglich.

### Offenbarung der Erfindung

Der Erfindung liegt die Aufgabe zugrunde ein solchen Verfahren zum Flammentorkretieren eines metallurgischen Aggregats zu schaffen, bei dem die Welleneinwirkung auf die Torkretflamme derart ist, daß eine vollständige Verbrennung der Brennstoffteilchen während ihrer Flugzeit in der Torkretflamme gewährleistet und folglich die Haltbarkeit des Torkretüberzugs erhöht wird.

Diese Aufgabe wird dadurch gelöst, daß in einem Verfahren zum Flammentorkretieren eines metallurgischen Aggregats, bei dem auf die feuerfeste Auskleidung des Aggregates eine aus Torkretmasse, Brennstoff und Sauerstoff bestehende Torkretflamme gerichtet und auf diese mit einem energetischen Wellenfeld eingewirkt wird, erfindungsgemäß das energetische Wellenfeld durch akustische Schwingungen erzeugt wird, wobei sie in der Torkretflamme maximal konzentriert werden und die akustischen Schwingungen mit einem Sauerstoffstrahl erzeugt werden, der entlang der geometrischen Achse der Torkretflamme gerichtet ist und durch eine Ultraschallpfeife durchgelassen wird.

Eine derartige Erzeugung der akustischen Schwingungen stellt die einfachste technische Lösung zur Durchführung des erfindungsgemäßen Verfahrens mit einem minimale Aufwand dar.

Es ist ebenfalls zweckmäßig, daß die akustischen Schwindigugen mit zwei Sauerstoffstrahlen erzeugt werden, die auf den genüberliegenden Seiten der geometrischen Achse der Torkretflamme liegen, wobei jeder von ihnen unter einem winkel von max. 50° zu dieser Achse gerichtet ist und durch Ultraschallpfeigen durchgelassen wird.

Bei einer solchen Richtung der akustischen Schwingungen wird die Torkretflamme in besonders vollem Maße von diesen erfaßt.

Es ist besonders vorteilhaft, daß die akustischen Schwingungen mit einer Feldintensität nicht weniger als 100 dB zugeführt werden.

Bei einer solchen Intensitäßt verbrennen die Brennstoffteilchen am volständigsten.

Das erfindungsgemäße Verfahren zum Flammentorkretieren eines metallurgischen Aggregats gestattet es die Haltbarkeit des Torkretüberzugs mit billigeren und einfachsten Mitteln stark zu erhohen.

### Kurze Beschreibung der Zeichnungen

Nachstehend wird die vorliegende Erfindung an Hand eines konkreten Durchführungsbeispiels unter Bezugnahme auf die beiliegenden Zeichnungen erläutert, in denen es zeigt:
Fig. 1 - eine Blasform und die feuerfeste Auskleidung eines metallurgischen Aggregats, mit zwei Anordnungsvarianten der Ultraschallpfeifen;
Fig. 2 - eine Baugruppe A in Fig. 1, vergrößert.

### Die bevorzugte Durchführungsvariante der Erfindung

Das Verfahren zum Flammentorkretieren eines metallurgischen Aggregats besteht darin, daß auf die feuerfeste Auskleidung 1 (Fig. 1) eines metallurgischen Aggregats (nicht gezeigt) aus einer Blasform 2 eine Torkretflamme 3 gerichtet und gleichzeigit auf diese Torkretflamme 3 mit einem energetischen Feld eingewirkt wird, das durch akutische Schwingungen "a" erzeugt wird, wobei diese Schwingungen auf der Torkretflamme maximal konzentriert werden. Die Blasform 2 enthält eine Rohrleitung 4 für die Zufuhr einer Torkretmasse mit einem Brennstoff, eine Rohrleitung 5 für die Sauerstoffzufuhr und eine Rohrleitung 6 für eine Kühlmittel, die koaxial angeordnet sind. Die Rohrleitung 4 ist mit einer Düse 7 für die Zuführung der Torkretmasse mit Brennstoff und die Rohrleitung 5 mit einer Düse 8 für die Sauerstoffzuführung versehen. In der ersten Variante besteht die Düse 8 aus einer Ultraschallpfeife 9 (Fig. 2) und einem Schalltrichter 10. In dieser Variante werden die akustischen Schwingungen durch einen Sauerstoffstrahl erzeugt, der entlang der geometrischen Achse "b" (Fig. 1) der Torkretflamme über die Ultraschallpfeife 9 (Fig. 2) ausströmt.

In einer anderen Ausführungsvariante werden die akustischen Schwingungen durch zwei Sauerstoffstrahlen erzeugt, die durch Ultraschallpfeifen 11 (Fig. 1) durchgelassen werden, welche auf den gegenüberfliegenden Seiten der geometrischen Achse "b" der Torkretflamme 3 unter einem winkel "a' von max. 50° zu dieser angeordnet sind. Die Ultraschallpfeife 11 ist im wesentlichen ähnlich wie die Pfeife 9, jedoch mit einem ungeteilten Mittelteil ausgeführt weil die Torkretmasse under der Brennstoff durch die Düse 7 und die Hauptmenge des Sauerstoffs durch die Düse 12 strömen. Das erfindungsemäße Verfahren zum Flammentorkretieren wurde an Konvertern in einem Hüttenwerk geprüft. Zum Torkretieren wurde eine normale Zweikomponenten-Torkretmasse verwendet, die eine Feuerfest- und eine Brennstoffkomponente enthalten hat. Das Torkretieren wurde in senkrechter Stellung des Konverters durchgeführt. Nach dem Abfluß von Stahl und Schlacke wurde die Blasform 2 in den Konverter eingeführt und die Zuführung der Torkretmasse über die Düse 7 und des Sauerstoffs über die Düse 12 eingeschaltet. Die zusätzlichen Sauerstoffstrahlen wurden über die auf den beiden Seiten der Düsen 7 und 12 angeordneten Ultraschallpfeifen 11 zugeführt.

Die Sauerstoffstrahlen bringen beim Durchströmen durch die Pfeife 11 die akustischen Schwingungen zur Oszillation, die unter einem Winkel von 30° zur Achse "b" der Torkretflamme 3 gerichtet sind.

Beim Brennen des Brennstoffs werden flüchtige Stoffe ausgeschieden, die beim Verbrennen die Brennstoffteilchen umhüllen und den Sauerstoffzutritt zu innen erschweren. Ein intensives Brennen des Brennstoffteilchens beginnt nach dem Verbrennen der flüchtigen Stoffe. Bei der Einwirkung mit den konzentrierten akutischen Schwingungen auf die Forkretflamme reicht die Energie des entstehenden akustischen Feldes aus, um die flüchtigen Stoffe des Gasmediums und die Festteilchen im Schwingungen zu setzen, wodurch der Sauerstoffzutritt zu die Brennstoffteilchen erleichtert und die Verbrennungsprozesse in der Torkretflamme intensiviert werden. Die Brennstoffteilchen verbrennen während der Flugzeit, wodurch die Porigkeit des Überzugs stark verringert wird. Andererseits werden die Feuerfestteilchen von den flüchtigen Stoffen umspült, wodurch der Wärmeaustausch in der Torkretflamme verbessert und zusammen mit der Verringerung der Porigkeit die Qualität des Torkretüberzugs verbessert wird. Durch den Einsatz der zusätzlichen Sauerstoffstrahlen zur Erzeugung der akustischen Schwingungen wird eine ausreichende Schwingungsleistung ohne zusätzliche Energiequellen und ohne Sauerstoffverluste erzielt, weil der durch die zusätzlichen Strahlen zugeführte Sauerstoff ebenfalls am Prozeß der Brennstoffverbrennung beteiligt ist.

Es wurden Vergleichsprüfungen der bekannten Verfahren und des erfindungsgemäßen Verfahrens zum Flammentorkretieren eines metallurgischen Aggregats durchgeführt, deren Ergebnisse in der Tabelle zusammengefaßt sind.

Wie aus der Tabelle ersichtlich ist, wird bei der Einwirkung auf de Torkretflamme mit den konzentrierten akustischen Schwingungen mit einer Feldintensität von nicht weniger als 100 dB ein hochqualitativer Torkretüberzug aufgetragen; die Verschleißgeschwindigkeit das nach dem erfindungsgemäßen Verfahren aufgetragenen Überzugs ist um zweimal kleiner als die Verschleißgeschwindigkeit der nach den bekannten Verfahren aufgetragenen Überzuge. Aus der Tabelle ist ersichtlich, daß der Überzug unter der Einwirkung der akustischen Schwingungen mit einer Intensität von 140 bis 165 dB besonders wirksam aufgetragen wird.

### Industrielle Anwendbarkeit

Besonders wirksam kann die vorliegende Erfindung bei der Reparatur der Auskleidung von Konvertern, Lichtbogen-Strahlschmelzöfen, Siemens-Martin-Öfen, Pfannen und anderen Stahlschmelzaggregaten im Warmzustand eingesetzt werden.

## Patentansprüche

1. Verfahren zum Flammentorkretieren eines metallurgischen Aggregats, bei dem auf die feuerfeste Auskleidung (1) des Aggregats eine aus Torkretmasse, Brennstoff und Sauerstoff bestehende Torkretflamme (3) gerichtet wird, und auf die Torkretflamme (3) mit einen energetischen Wellenfeld gleichzeitig eingewirkt wird, dadurch gekennzeichnet, daß die energetische Wellenfeld durch akustische Schwingungen erzeugt wird, wobei diese in der Torkretflamme maximal konzentriert werden, und daß die akustischen Schwingungen durch einen Sauerstoffstrahl erzeugt werden, der entlang der geometrischen Achse (b) der Torkretflamme (3) gerichtet ist und durch eine Ultraschallpfeife (9) durchgelassen wird.

2. Verfahren nach Anspruch 1, dadurch gekennzeichnet, daß die akustischen Schwingungen durch zwei Sauerstoffstrahlen erzeugt werden, die auf den gegenüberliegenden Seiten der geometrischen Achse

(b) der Torkretflamme (3) liegen, wobei jeder von ihnen unter einem Winkel von max. 50° zu dieser Achse gerichtet ist und durch Ultraschallpfeifen (11) durchgelassen werden.

3. Verfahren nach einem der Ansprüche 1 oder 2, dadurch gekennzeichnet, daß die akustischen Schwingungen mit einer Feldintensität von nicht weniger als 100 dB zugeführt werden.

## Revendications

1. Procédé de gunitage à la flamme d'un aggrégat métallurgique, dans lequel une flamme de gunite (3), composée d'une masse de gunite, de combustible et d'oxygène, est dirigée sur le revêtement réfractaire (1) de l'aggrégat et on agit simultanément sur la flamme de gunite (3) par un champ d'ondes énergétique, caractérisé en ce que le champ d'ondes énergétique est produit par des oscillations acoustiques, celles-ci étant concentrées au maximum dans la flamme du gunite et en ce que les oscillations acoustiques sont produites par un jet d'oxygène qui est dirigé le long de l'axe géométrique (b) de la flamme de gunite (3) et amenée à passer à travers un sifflet à ultrasons (9).

2. Procédé selon la revendication 1, caractérisé en ce que les oscillations acoustiques sont produits par deux jets d'oxygène qui sont situés sur les côtés opposés de l'axe géométrique (b) de la flamme de gunite (3), chacun d'eux étant orienté sous un angle de 50° au maximum vers cet axe et ils sont amenés à passer à travers des sifflets à ultrasons (11).

3. Procédé selon l'une des revendications 1 ou 2, caractérisé en ce que les oscillations acoustiques sont amenées avec une intensité de champ non inférieure à 100 dB.

## Claims

1. A process for flame guniting a metallurgical unit in which agunite flame (3) comprising a gunite composition, fuel and oxygen is directed towards the refractory lining (1) of the unit with simultaneous action by an oscillating energy on the gunite flame (3), characterised in that the oscillating field is produced by acoustic vibrations or oscillations, the same being concentrated mainly in the gunite flame, and the acoustic vibrations are produced by an oxygen stream which is directed along the geometric axis (b) of the gunite flame (3) and passes through an ultrasonic whistle (9).

2. A process according to claim 1, characterised in that, the acoustic vibrations are produced by two oxygen streams disposed on opposite sides of the geometric axis (b) of the gunite flame (3), each of them extending to an angle of at most 50° to the latter axis and passing through ultrasonic whistles (11).

3. A process according to claim 1 or 2, characterised in that the acoustic vibrations are supplied at a field intensity of at least 100 dB.
